# FASCICULE DE BREVET EUROPEEN

(11) **EP 0 193 848 B1**
(45) Date de publication et mention de la délivrance du brevet: **16.08.1989**
(21) Numéro de dépôt: 86102442.0
(22) Date de dépôt: 25.02.1986
(51) Int. Cl.: C25D 3/62

(54) **Bain galvanique pour le dépôt électrolytique d'alliages d'or**
Galvanisches Bad für das Elektroplattieren von Goldlegierungen
Galvanic bath for the electrodeposition of gold alloys

(30) Priorité: 01.03.1985 CH 944/85
(43) Date de publication de la demande: 10.09.1986
(73) Titulaire: Emmenegger, Heinz, CH-2300 La Chaux-de-Fonds (CH)
(72) Inventeur: Emmenegger, Heinz, CH-2300 La Chaux-de-Fonds (CH)
(74) Mandataire: Leger, Jean-François

(56) Documents cités:
- EP-A- 0 140 832
- AT-A- 353 071
- FR-A- 1 572 525
- GB-A- 2 012 306
- US-A- 4 179 344

## Description

La présente invention se rapporte à de nouveaux alliages d'or, ainsi qu'à des bains galvaniques pour le dépôt électrolytique de ces alliages.

Il est bien connu, dans le domaine du revêtement d'articles décoratifs, d'utiliser des alliages ternaires Au-Cu-Cd de couleur jaune pâle à rose. Des bains électrolytiques pour le dépôt de tels alliages font l'objet de nombreux brevets, parmi lesquels on peut citer les brevets suisses Nos 403.435, 418.085, 522.740, 540.344, 542.934, 556,916, 558.836, 590.344, 621.367 et 632.533.

Tous les bains décrits dans ces documents présentent l'inconvénient d'être relativement difficiles à utiliser, car ils nécessitent un contrôle très strict des proportions de chaque constituant et d'une façon générale de l'.ensemble des paramètres du dépôt; la concentration des constituants respectifs est notamment déterminante pour permettre l'obtention du dépôt d'alliages présentant les quantités requises d'aspect, de couleur, de brillance et de résistance à la corrosion.

En revanche, il a été constaté que la présence d'un quatrième métal, plus particulièrement le zinc, permet de travailler avec des marges de concentrations plus larges, d'où découle une conduite plus aisée de l'électrolyse pour l'homme du métier. Il a été trouvé, en outre, que ces marges de concentrations sont encore plus larges et plus faciles à maintenir si l'on opère non seulement avec des complexes cyanurés des métaux, mais encore en présence de cyanure libre. Cela signifie que, lors de la confection du bain, on ajoute la quantité de cyanure alcalin calculée pour former les complexes cyanurés des différents métaux, et qu'il est aussi possible d'ajouter un excès de cyanure alcalin.

L'objet de cette invention consiste en un bain galvanique pour le dépôt électrolytique d'alliages d'or-cuivre-cadmium-zinc ayant etre 41 et 92% en poids d'or, 4 à 12% en poids de cadmium et de 0,1 à 1% en poids de zinc, le reste étant constitué par du cuivre, contenant un complexe cyanuré d'or, un complexe cyanuré de cuivre, un complexe cyanuré de cadmium et un complexe cyanure de zinc, ainsi que du cyanure libre, et au moins un agent complexant et un agent tensio-actif.

Dans les bains de déposition d'alliages ternaires or-cuivre-cadmium, qui sont actuellement les plus utilisés, la déposition de l'or est relativement indépendante de la concentration en cyanure libre. En revanche, cette concentration influence grandement le potentiel de déposition du cuivre, de sorte qu'il est nécessaire de la maintenir dans des limites relativement restreintes pour permettre la codéposition or-cuivre. Quant au cadmium, sous forme de cyanure complexe, il n'influence pas les complexes cyanurés de l'or et du cuivre; on peut donc penser que sa déposition est indépendante des concentrations en cuivre métal et en cyanure libre. Ainsi, pour 4 g/I d'or et 60 g/l de cuivre, ce qui correspond aux meilleures conditions, la concentration en cyanure de potassium libre doit être comprise entre 22 et 32 g/I, sinon le dépôt devient voilé et piqué. Si l'on augmente la concentration en cyanure libre, on freine la déposition du cuivre et le dépôt devient trop blanc. Si l'on diminue cette concentration, le dépôt devient trop rose et peu résistant à la corrosion.

Comme on le constate, le rapport cuivre-cyanure est très important, car si la concentration de cuivre diminue de moitié, soit 30 g/I, la concentration de cyanure libre devrait aussi diminuer de moitié; dans ce cas, la marge de travail se trouve donc encore réduite. C'est pourquoi, dans les bains traditionnels, on préfère travailler avec des concentrations de cuivre très élevées, de l'ordre de 60 à 70 g/l. Cela permet d'avoir une plus grande tolérance dans la concentration en cyanure libre.

Avec l'adjonction de zinc, les conditions de déposition électrolytique changent totalement. On peut affirmer qu'il s'agit non seulement de la simple adjonction d'un quatrième métal dans un bain, mais de la création de nouveaux bains, dans lesquels il est nécessaire d'utiliser des paramètres différents de ceux qui règlent la déposition d'un alliage ternaire décrite ci-dessus.

En effet, lors de l'adjonction de ce quatrième métal, à savoir le zinc, il n'est plus nécessaire de tenir compte du rapport cuivre-cyanure libre, mais c'est le rapport zinc-cyanure total qui devient déterminant. Comme on peut le constater, en augmentant la quantité de zinc, la quantité de cyanure total doit augmenter proportionnellement. Par exemple, dans le cas d'un bain quaternaire contenant du zinc, il faudra quatre fois plus de cyanure total que de zinc. La quantité de cyanure libre peut varier dans une fourchette jusqu'à 30 g/I pour 10 g/l de zinc. Plus la teneur en zinc augmente, plus cette fourchette est grande.

La concentration en cuivre doit être réduite et peut se situer entre 5 et 70 gll, tandis que celle de zinc peut varier de 0,5 à 50 g/l. Avec, par exemple, 35 g/I de cuivre et 5 g/l de zinc, on a en fait 20 g/I de cyanure lié peu solidement au complexe de zinc. Si l'on ajoute encore 5 g/I de cyanure libre, on a en tout 25 g/I de cyanure total. Cela permet d'obtenir d'excellents dépôts. Mais si l'on opère dans d'autres conditions, toujours avec 35 g/I de cuivre et avec 10 g/1 de zinc, on obtient 40 g/I de cyanure lié; si l'on ajoute encore 5 g/l de cyanure libre, ce qui amène le cyanure total à 45 g/I, on obtient également des dépôts présentant d'excellentes qualités quant à leur aspect et leur résistance à la corrosion. Cela prouve que les rapports entre les concentrations des métaux et du cyanure total peuvent varier plus largement que ce n'est le cas avec les bains d'alliages ternaires connus.

L'or et le cuivre sont introduits dans le bain sous forme de complexes cyanurés KAu(CN)₂ et K₂Cu(CN)₃. Le cadmium et le zinc peuvent également être introduits sous forme de complexes cyanurés.

Les bains qui font l'objet de la présente invention peuvent contenir, par exemple:
- de 0,5 à 20 g/I d'or sous forme de complexe cyanuré;
- de 5 à 70 g/I de cuivre sous forme de complexe cyanuré:
- de 0,1 à 5 g/1 de cadmium sous forme de complexe cyanuré;
- de 0,5 à 50 g/l de zinc sous forme de complexe cyanuré;
- jusqu'à 30 g/I de cynaure de potassium libre;
- de 1 à 200 g/I de cyanure total;
- de 5 à 200 g/I de complexant organique;
- de 0,01 à 50 ml/l de mouillant;

ainsi qu'éventuellement:
- de 0,01 à 100 mg/l de brillanteurs inorganiques sous forme de sels solubles ou complexes de sélénium, tellure, vanadium, arsenic, antimoine, thallium, bismuth, titane, germanium, zirconium, tantale et/ou niobium;
- de 1 à 5 ml/I de brillanteurs organiques sous forme de solutions 50 % du produits de condensation de l'acide nicotinique et du chlorure de benzyle et/ou d'un benzyle-pyridine-carboxylate d'un métal alcalin, et/ou d'un bisulfite héliotropine ou d'un bisulfite d'anisaldéhyde;
- de 2 à 200 mg/I de thiosulfate de sodium ou de dérivés d'acides thioalcane sulfoniques ou thiocarboxyliques, par exemple l'acide mercaptosuccinique, agissant comme dépolarisants.

Comme complexants, on peut utiliser isolément ou en combinaison des produits disponibles commercialement, qui sont par exemple des amino-carboxyliques, des hydroxy-alkyl-amino-carboxyliques, des poly-amino-carboxyliques, des hydroxy-alkyl-poly-amino-carboxyliques, des amino-phosphoniques, des poly-amino-phosphoniques, des acides phosphoniques ou encore des acides amino-carboxyliques-phosphoniques, qui appartiennent à des classes différentes de composés chimiques, mais dont la molécule contient toujours un ou plusiers atomes d'azote liés à des groupements divers, tels que ceux des acides méthly-phosphoniques ou encore alkyle, carboxy-alkyle et hydroxy-alkyle.

Les acides méthyl-phosphoniques dont la molécule contient un ou plusieurs atomes d'azote que l'on peut utiliser sont, par exemple, les acides:
- amino-tri-(méthylène-phosphonique);
- 1-hydroxy-éthylidène-1,1 diphosphonique;
-éthylène-diamine-tétra-(méthylène-phosphonique);
- hexaméthylène-diamine-tétra-(méthylène-phosphonique).

Parmi les composés dont la molécule comporte, outre un ou plusieurs atomes d'azote, des groupements alkyle, carboxy-alkyle ou hydroxy-alkyle, figurent en particulier les corps chimiques de formule générale où R représente un groupe alkyle dont le nombre d'atomes de carbone est compris entre 1 et 4, ou encore les acides nitrilo-tri-acétique (NTA), oxycarbonyl-éthyl-amino-diacétique, N-carboxy-méthyl-aspartique, N,N-bis-(carboxy-méthyl)-asparftique, aspartique, glutamique et imino-diacétique. Tous ces acides sont de préférence utilisés sous forme de sels solubles, c'est-à-dire sous forme de sels de sodium, potassium, ammonium ou d'amines.

Comme agents tensio-actifs, on peut utiliser isolément ou en combinaisons des produits disponibles commercialement, connus sous les désignations de tensio-actifs non ioniques, anioniques, cationiques ou amphotériques. En particulier, peuvent être utilisés avantageusement des amido-propyl-diméthyl-amino-oxydes d'acides gras saturés, de formule générale : des diméthyl-amino-oxydes d'acides gras saturés, de formule générale : des diméthyl-alkyl - amino-oxydes, de formule générale: et des bis-(2 hydroxy-éthyl)-alkyl-amino-oxydes, de formule générale: où n représente un nombre compris entre 11 et 20. Les groupements acides gras ou alkyle peuvent également être éthoxylés.

Peuvent aussi être utilisés comme tensio-actifs des esters phosphorés de chaînes d'oxydes d'éthylène liées à une châine aliphatique, de formule générale: monoester, ou diester.

Dans ces formules, n représente un nombre compris entre 8 et 18, x un nombre compris entre 6 et 15 et M un ion sodium ou potassium.

Les concentrations des divers produits d'addition organiques peuvent varier dans une marge relativement grande, soit de 5 à 200 g/I pour les agents de complexation et de 0,01 à 50 ml/I pour les tensio-actifs.

Par le terme de brillanteur inorganique, on entend des sels solubles, donc des métaux alcalins, d'ammonium ou d'amines, ou encore des sels complexes de certains éléments, capables d'influencer la cristallisation du dépôt galvanique afin qu'il apparaisse bril lant. Ces brillanteurs inorganiques contiennent des éléments sélénium, tellure, vanadium, arsenic, antimoine, thallium, bismuth, titane, germanium, zirconium, tantale et/ou niobium. Ces brillanteurs inorganiques sont utilisés à faibles concentrations, soit de 0,01 à 100 mg/l.

La présence de certains produits organiques permet égalemment l'obtention de dépôts brillants d'alliage or-cuivre-cadmium-zinc. Peuvent être utilisés avec succès le produit de condensation de l'acide nicotinique et du chlorure de benzyle, ainsi qu'un benzyle-pyridine-carboxylate et d'un bisulfite héliotropine et/ou d'un bisulfite d'anisaldéhyde. Ces brillanteurs organiques peuvent être utilisés seuls ou en mélanges, ou encore en présence de brillanteurs inorganiques. Ils sont ajoutés sous forme de solutions aqueuses à 50 % à des concentrations de l'ordre de 1 à 5 ml/l.

Pour augmenter la conductibilité du bain entre les électrodes, il peut être nécessaire d'ajouter des sels alcalins tels que carbonates, phosphates ou sulfites, en quantités de 5 à 30 g/I. Ils agissent également comme régularisateurs du pH.

Les bains électrolytiques qui font l'objet de la présente invention s'utilisent de préférence à un pH de 8 à 11, avec une densité de courant de 0,6 à 2,5 A/dm² et à une température de 40 à 75_{°}C.

L'invention sera mieux comprise à l'aide des exemples ci-après:

### Exemple 1

Une plaquette d'acier a été soumise à l'électrolyse dans ce bain à une densité de courant de 0,8 A/dm² et à la température de 60_{°} C. L'alliage déposé a la composition suivante:

Le dépôt est uniforme, brillant et de couleur jaune pâle 1 N 14.

### Exemple 2

Une plaquette d'acier a été soumise à l'électrolyse dans ce bain à une densité de courant de 1 A/dm² et à la température de 60_{°} C.
L'alliage déposé a la composition suivante:

Le dépôt est uniforme, brillant et de couleur jaune pâle 1 N 14.

Pour les bains d'or déposant un alliage ternaire, la vitesse de déposition est réglée, d'une part par la densité de courant permise, d'autre part par la quantité de complexant organique ajoutée au bain. A faible densité de courant, le cuivre se dépose peu par rapport à l'or et au cadmium et l'alliage est jaune. A forte densité de courant, c'est un excès de cuivre qu'il faut éviter en réglant la concentration du cyanure libre et en maintenant le complexant organique à des concentrations relativement basses.

Il a été constaté que les bains d'alliages quaternaires, qui font l'objet de la présente invention, autorisent une plus grande marge de densités de courant que les bains usuels d'alliages ternaires. Ils permettent, en particulier d'obtenir d'excellents dépôts à de fortes densités de courant, admettant une vitesse de déposition de 1 µm en une à deux minutes, qui est bien supérieure à celle des bains généralement utilisés, qui nécessitent au moins trois minutes pour déposer 1 lim.

Ils fournissent également d'excellents dépôts à des densités de courant plus faibles que celles permises par les bains du commerce. Lors du placage "en vrac" (par panier), le dépôt se fait environ deux fois plus rapidement qu'avec les bains connus, et avec une répartition de couleur plus régulière.

D'autre part, les bains usuels d'alliages ternaires permettent, pour les dépôts, une teneur en or de 14 à 18 carats, soit de 58 à 75 % d'or. Hors de ces limites, les dépôts ne présentent ni un bel aspect, ni de bonnes caractéristiques mécaniques et de résistance à la corrosion. Les bains d'alliages quaternaires selon l' invention contenant du zinc, fonctionnant en présence de cyanure libre, permettent, eux, une marge plus grande dans la composition des alliages déposés, dont la teneur en or peut être comprise entre 10 et 22 carats, soit entre 41 et 92 % d'or. Dans tous les cas, la présence de zinc ne fragilise pas le dépôt, qui garde, dans ces limites, un bel aspect et une grande résistance à la corrosion, ainsi qu'une bonne ductilité.

Les exemples qui suivent illustrent d'autres possibilités de déposition d'alliages or-cuivre-cadmium-zinc, à partir de bains de compositions différentes quant à la teneur des constituants.

### Exemple 3

On a préparé cinq bains galvaniques, B1 à B5, ayant les compositions respectives mentionnées dans le Tableau 1 ci-après.

L'analyse du cyanure total a été effectuée comme suit : 1 ml du bain a été prélevé et dilué à 150 ml avec de l'eau déminéralisée; puis 25 ml de NaOH 25 % et 5 ml de KI 5 % ont été ajoutés et la titration a été effectuée au moyen d'une solution de AgN0₃ 0,1 N jusqu'à léger trouble opalescent.

Le pH de ces bains était de 10,5, sauf pour le bain B1 qui est moins alcalin (10,0).

Puis les bains B1 à B5 ont été utilisés pour obtenir des dépôts d'alliages Au-Cu-Cd-Zn, en travaillant à une température de 60_{°}C et avec une densité de courant de 0,7 A/dm2 pour les bains B1 et B2, de 0,8 A/dm² pour le bain B3, et de 0,75 A/dm2 pour le bain B4. Le bain B5 a été utilisé avec une densité de courant de 1,0 A/dm² (B5a), puis de 1,25 A/dm² (B5b).

Les résultats obtenus sont mentionnés dans le tableau Il suivant:

Les dépôts obtenus sont tous de teinte jaune pâle, ductiles, brillants et parfaitement résistants à la corrosion. On obtient, par exemple, des teintes approximativement du type couleur normalisée 1 N 14, alors que dans les mêmes conditions, les alliages ternaires Au-Cu-Cd sont plus jaunes (approximativement couleur normalisée 2 N 18). Aucun changement de couleur, ni aucune corrosion n'ont été observés sur des échantillons soumis pendant 6 jours à des tests à la sueur synthétique (selon LS-RH) et à la thioacétamide.

On peut en outre constater qu'en faisant varier la concentration du cyanure total dans le bain galvanique au moyen de celle du zinc, on n'obtient qu'un faible changement en % des différents métaux, ce qui n'est pas le cas avec les bains connus.

En outre, les mesures effectuées dans le cas des alliages A 5 et A 6 ont mis en évidence un rendement en mg/A. min respectivement de 73,0 et 67,4, ce qui est nettement supérieur aux rendements habituellement obtenus avec les bains connus et qui ne dépassent pas 55 mg/A. min.

Enfin, des mesures de dureté Vickers effectuées sur les alliages A 5 et A 6 ont donné comme résultat, respectivement 425 et 350, ce qui est supérieur aux alliages ternaires Au-Cu-Cd obtenus avec les bains de l'art antérieur (env. 300 au maximum) et qui prouve que les alliages selon l'invention ont une meilleure résistance à l'usure.

## Revendications

1. Bain galvanique pour le dépôt électrolytique d'alliages d'or-cuivre-cadmium-zinc ayant entre 41 et 92% en poids d'or, 4 à 12% en poids de cadmium et de 0,1 à 1% en poids de zinc, le reste étant constitué par du cuivre, contenant un complexe cyanuré d'or, un complexe cyanuré de cuivre, un complexe cyanuré de cadmium et un complexe cyanuré de zinc, ainsi que du cyanure libre, et au moins un agent complexant et un agent tensio-actif.

2. Bain selon la revendication 1, caractérisé par le fait qu'il contient en plus un agent dépolarisant et/ou un brillanteur organique ou inorganique.

3. Bain selon la revendication 1 ou la revendication 2, caractérisé en ce que l'agent complexant est un produit dérivé des acides amino-carboxyliques, hydroxy-alkyl-amino-carboxyliques, poly-amino-carboxyliques, hydroxy-alkyl-poly-amino-carboxyliques, amino-phosphoniques, poly-amino-phosphoniques, phosphoniques, amino-carboxyliques-phosphoniques, ou un dérivé d'acide méthyl-phosphonique, tel que l'acide amino-tri-(méthylène-phosphonique), l'acide 1-hydroxy-éthylidène-1,1 diphosphonique, l'acide éthylène-diamine-tétra-(méthylène-phosphonique), l'acide hexaméthylène-diamine-té- tra(méthylène-phosphonique), ou un mélange de ceux-ci.

4. Bain selon la revendication 3, caractérisé en ce que l'agent complexant est un sel alcalin de l'acide hydroxy-éthyl-imino-diacétique, un sel alcalin de l'acide oxy-carbonyl-éthyl-amino-diacétique, un sel alcalin de l'acide nitrilo-triacétique, un sel alcalin de l'acide imino-diacétique, ou un sel alcalin de dérivés de l'acide aspartique, tel que l'acide N-carboxy-méthyl-aspartique, l'acide N,N-bis(carboxy-méthyl)-aspartique, ou l'acide aspartique ou glutamique, ou un mélange de ceux-ci.

5. Bain selon la revendication 2, caractérisé en ce que l'agent dépolarisant est choisi parmi l'acide mercaptosuccinique, le thiosulfonate de sodium et les dérivés d'acides thiocarboxyliques ou thioalcane sulfoniques.

6. Bain selon la revendication 2, caractérisé en ce que le brillanteur inorganique est choisi parmi les sels solubles ou les complexes de sélénium, tellure, vanadium, arsenic, antimoine, thallium, bismuth, titane, germanium, zirconium, tantale et niobium ou un mélange de ceux-ci.

7. Bain selon la revendication 2, caractérisé en ce que le brillanteur organique est le produit de condensation de l'acide nicotinique et du chlorure de benzyle et/ou un benzyl-pyridine-carboxylate d'un métal alcalin, et/ou d'un bisulfite héliotropine et d'un bisulfite d'anisaldéhyde.

8. Bain selon l'une des revendications 1 à 7, caractérisé en ce que l'agent tensio-actif est choisi parmi les amido-propyl-diméthyl-amino-oxydes d'acides gras saturés, les diméthyl-alkyl-amino-oxydes d'acides gras saturés, les bis-(2-hydroxy-éthyl)-alkyl-amino-oxydes d'acides gras saturés, dans la molécule desquels la longue chaîne carbonée contient de 11 à 20 atomes de carbone, et les esters phosphorés de chaînes d'oxydes d'éthylène liées à une chaîne aliphatique de 8 à 18 carbones.

9. Bain selon l'une des revendications 1 à 8, caractérisé en ce qu'il contient de 0,5 à 20 g/I d'or, de 5 à 70 g/l de cuivre, de 0,1 à 5 g/I de cadmium, de 0,5 à 50 g/l de zinc, jusqu'à 30 g/I de cyanure libre de potassium, de 1 à 200 g/I de cyanure total, de 5 à 200 g/I de complexant, de 0,01 à 50 ml/l de mouillant, de 0,01 à 100 mg/l de brillanteur inorganique, de 1 à 5 ml/l de brillanteur organique, et de 2 à 200 mg/I de dépolarisant.

10. Utilisation du bain selon les revendications 1 à 9, caractérisée en ce que les quantités respectives des différents constituants sont ajustées de telle sorte que le passage du courant électrique produise un dépôt cathodique d'alliage d'or de 10 à 22 carats.

## Patentansprüche

1. Galvanisches Bad für die elektrolytische Abscheidung von Gold-Kupfer-Cadmium-Zink-Legierungen mit einem Gehalt an von 41 bis 92 Gew.-% Gold, von 4 bis 12 Gew.-% Cadmium und von 0,1 bis 1 Gew.- % Zink, wobei der Rest Kupfer ist, und das einen Goldcyanid-, Kupfercyanid-, Cadmiumcyanid- und Zinkcyanidkomplex, sowie ein freies Cyanid, mindestens einen Komplexbildner und ein grenzflächenaktives Mittel enthält.

2. Bad nach Anspruch 1, gekennzeichnet durch den zusätzlichen Gehalt an einem Depolarisator und/oder einem organischen oder anorganischen Glanzzusatz.

3. Bad nach einem der Ansprüche 1 oder 2, dadurch gekennzeichnet, dass der Komplexbildner ein Aminocarbonsäure-, Hydroxyalkylaminocarbonsäure-, Polyaminocarbonsäure-, Hydroxyalkylpolyminocarbonsäure-, Aminophosphonsäure-, Polyaminophosphonsäure-, Phosphonsäure- oder Aminocarbonsäure-Phosphonsäure-Derivat oder ein Methylphosphonsäure-Derivat, wie ein Amino-tri(methy- lenphosphonsäure)-, 1-Hydroxyethyliden-1,1-diphosphonsäure-, Ethylendiamintetra(methylenphosphon- säure)- oder Hexamethylendiamin-tetra(methylenphosphonsäure)-Derivat oder ein Gemisch dieser Verbindungen ist.

4. Bad nach Anspruch 3, dadurch gekennzeichnet, daß der Komplexbildner ein Alkalimetallsalz der Hydroxy-ethylimino-diessigsäure, Oxycarbonylethylamino-diessigsäure, Nitrilotriessigsäure oder Iminodiessigsäure oder ein Alkalimetallsalz von Asparaginsäurederivaten, wie N-Carboxymethylasparaginsäure, N,N-bis(Carboxymethyl)asparaginsäure, oder Asparaginsäure oder Glutaminsäure oder ein Gemisch dieser Verbindungen ist.

5. Bad nach Anspruch 2, dadurch gekennzeichnet, daß der Depolarisator unter Mercaptobernsteinsäure, Natriumthiosulfonat und Thiocarbonsäure- oder Thioalkansulfonsäure-Derivaten gewählt wird.

6. Bad nach Anspruch 2, dadurch gekennzeichnet, daß der anorganische Glanzzusatz unter löslichen Salzen oder Komplexen von Selen, Tellur, Vanadium, Arsen, Antimon, Thallium, Wismut, Titan, Germanium, Zirconium, Tantal und/oder Niobium gewählt wird.

7. Bad nach Anspruch 2, dadurch gekennzeichnet, daß der organische Glanzzusatz das Kondensationsprodukt von Nicotinsäure und Benzylchlorid und/oder eines Alkalimetall-benzylpyridincarboxylats und/oder eines Heliotropin-bisulfits und eines Anisaldehyd-bisulfits ist.

8. Bad nach einem der Ansprüche 1 bis 7, dadurch gekennzeichnet, daß das grenzflächenaktive Mittel unter Amidopropyldimethylaminoxiden von gesättigten Fettsäuren, Dimethylalkylaminoxiden von gesättigten Fettsäuren, Bis(2-hydroxyethyl)alkylaminoxiden von gesättigten Fettsäuren, deren Kohlenstoffkette von 11 bis 20 Kohlenstoffatome je Molekül enthält, und Phosphorsäureestern von aliphatischen Ethylenoxiden mit 8 bis 18 Kohlenstoffatomen gewählt wird.

9. Bad nach einem der Ansprüche 1 bis 8, gekennzeichnet durch einen Gehalt an von 0,5 bis 20 g/I Gold, von 5 bis 70 g/l Kupfer, von 0,1 bis 5 g/I Cadmium, von 0,5 bis 50 g/I Zink, von 0 bis 30 g/I freiem Kaliumcyanid, von 1 bis 200 g/I Gesamtcyanid, von 5 bis 200 g/I Komplexbildner, von 0,01 bis 50 ml/l Anfeuchtemittel, von 0,01 bis 100 ml/1 anorganischem Glanzzusatz, von 1 bis 5 ml/I organischem Glanzzusatz und von 2 bis 200 mg/l Depolarisator.

10. Verwendung des Bads nach einem der Ansprüche 1 bis 9, dadurch gekennzeichnet, daß die jeweiligen Mengen der verschiedenen Bestandteile so eingestellt werden, daß der elektrische Stromdurchgang eine kathodische Abscheidung der Goldlegierung von 10 bis 22 Karat erzeugt.

## Claims

1. Galvanic bath for the electrolytic deposit of gold-copper-cadmium-zinc alloys having between 41 and 92 wt % of gold, 4 to 12 wt % of cadmium and 0,1 to 1 wt % of zinc, the rest being constituted by copper, and containing a cyanide complex of gold, a cyanide complex of copper, a cyanide complex of cadmium and a cyanide complex of zinc, as well as free cyanide, and at least one complexing agent and one surface-active agent.

2. Bath according to claim 1, characterized by the fact that it contains in addition a depolarizing agent and/or an organic or inorganic brightener.

3. Bath according to claim 1 or claim 2, characterized in that the complexing agent is a derivative product of the aminocarboxylic acids, hydroxyalkylaminocarboxylic acids, polyaminocarboxylic acids, hy- droxyalkylpolyaminocarboxylic acids, aminophosphonic acids, polyaminophosphonic acids, phosphonic acids, aminocarboxylicphosphonic acids, or a derivative of methylphosphonic acid, such as amino-tris-(methylenephosphonic) acid, 1-hydroxyethyiidene-1,1-diphosphonic acid, ethylenediaminetet- ra(methylenephosphonic) acid, and hexamethylenediaminetetra(methylenephosphonic) acid, or a mixture thereof.

4. Bath according to claim 3, characterized in that complexing agent is an alkaline salt of hydroxyethyl- iminodiacetic acid, of oxycarbonylethyliminodiacetic acid, of nitrilotriacetic acid, of iminodiacetic acid, or an alkaline salt of derivatives of aspartic acid, such as N-carboxymethyl-aspartic acid, N,N-bis(carboxymethyl) aspartic acid, or aspartic acid, or glutamic acid, or a mixture thereof.

5. Bath according to claim 2, characterized in that the depolarizing agent is selected from mercapto- succinic acid, sodium thiosulphonate and the derivatives of thiocarboxylic acids or thioalkanesulphonic acids.

6. Bath according to claim 2, characterized in that the inorganic brightener is selected from the soluble salts or the complexes of selenium, tellurium, vanadium, arsenic, antimony, thallium, bismuth, titanium, germanium, zirconium, tantalum and niobium or a mixture thereof.

7. Bath according to claim 2, characterized in that organic brightener is the condensation product of nicotinic acid and benzyl chloride and/or a benzylpyridine carboxylate of an alkaline metal, and/or of a heliotropina bisulphite and of a anisaldehyde bisulphite.

8. Bath according to one of claims 1 to 7, characterized in that the surface-active agent is selected from the amidopropyldimethylamino oxides of saturated aliphatic acids, dimethylalkylamino oxides of saturated aliphatic acids, bis-(2-hydroxyethyl)-alkyl amino oxides of saturated aliphatic acids, having a carbon chain containing from 11 to 20 carbon atoms, and phosphorated esters of ethylene oxide chains connected to an aliphatic chain of 8 to 18 carbons.

9. Bath according to one of claims 1 to 8, characterized in that it contains from 0.5 to 20 g/I gold, from 5 to 70 g/I copper, from 0.1 to 5 g/I cadmium, from 0.5 to 50 g/I zinc, from 0 to 30 g/I free potassium cyanide, from 1 to 200 g/I total cyanide, from 5 to 200 g/I complexing agent, from 0.01 to 50 ml/I wetting agent, from 0.01 to 100 mg/l inorganic brightener, from 1 to 5 ml/I of organic brightener, and from 2 to 200 mg/l of depolarizing agent.

10. Use of the bath according to claims 1 to 9, characterized in that the respective amounts of the various constituents are adjusted in such a way that the passage of electric current will produce a cathodic deposit of gold alloy of 10 to 22 carats.
